# FASCICULE DE BREVET EUROPEEN

(11) **EP 2 516 687 B1**
(45) Date de publication et mention de la délivrance du brevet: **10.08.2016**
(21) Numéro de dépôt: 10799072.3
(22) Date de dépôt: 07.12.2010
(51) Int. Cl.: C22C 21/12, C22C 21/16, B22D 19/00, F02F 1/24

(54) **PIÈCE MOULÉE EN ALLIAGE D'ALUMINIUM AU CUIVRE À HAUTE RÉSISTANCE MÉCANIQUE ET AU FLUAGE À CHAUD**
FORMTEIL AUS CU ENTHALTENDER ALUMINIUM-LEGIERUNG MIT HOHEN MECHANISCHER FESTIGKEIT UND WARMEM KRIECHEN
CASTING MADE FROM COPPER CONTAINING ALUMINIUM ALLOY WITH HIGH MECHANICAL STRENGTH AND HOT CREEP

(30) Priorité: 22.12.2009 FR 0906218
(43) Date de publication de la demande: 31.10.2012
(73) Titulaire: Rio Tinto Alcan International Limited, Montréal, QC H3A 3G2 (CA)
(72) Inventeur: GARAT, Michel, F-38430 Moirans (FR); MAJOR, James, Frederick, Kingston Ontario K7K 6W5 (CA); JEAN, Danny, La Baie Quebec G7B 3P7 (CA)
(74) Mandataire: Mérigeault, Thierry Louis Henri
(86) Numéro de dépôt international: PCT/FR2010/000812
(87) Numéro de publication internationale: WO 2011/083209

(56) Documents cités:
- CN-A- 1 332 260
- FR-A1- 2 690 927
- GB-A- 516 423
- GB-A- 2 169 617
- JP-A- 6 262 719
- JP-A- 7 054 088
- US-A- 3 857 165
- US-A1- 2007 102 071
- US-B1- 6 368 427
- GRASSI, J. ET AL: "The ablation casting process", MATERIALS SCIENCE FORUM , 618-619(LIGHT METALS TECHNOLOGY 2009), 591-594 CODEN: MSFOEP; ISSN: 0255-5476, juillet 2009 (2009-07), XP009133361,

## Description

### Domaine de l'invention

L'invention concerne les pièces moulées en alliage d'aluminium au cuivre soumises à des contraintes mécaniques élevées et travaillant, au moins dans certaines de leurs zones, à des températures élevées, notamment des culasses de moteurs diesel ou essence suralimentés.

### Etat de la technique

Sauf mention contraire, toutes les valeurs relatives à la composition chimique des alliages sont exprimées en pourcentages pondéraux.

Les alliages couramment utilisés pour les culasses des véhicules de grande série automobile sont essentiellement des alliages au silicium (de 5 à 10 % de Si en général) contenant souvent du cuivre et du magnésium afin d'en augmenter les caractéristiques mécaniques, en particulier à chaud. Les principaux types utilisés sont les suivants : AlSi7Mg, AlSi7CuMg, AlSi(5 à 8)Cu3Mg, AlSi10Mg, AlSi10CuMg. Ces alliages sont utilisés avec différentes modalités de traitements thermiques : parfois à l'état état F sans aucun traitement, parfois à l'état état T5 avec un simple revenu, parfois à l'état T6 avec une mise en solution, une trempe et un revenu au pic de durcissement ou légèrement en-dessous, et souvent à l'état T7 avec une mise en solution, une trempe et un sur-revenu ou une stabilisation.

La raison pour laquelle on utilise des alliages aluminium silicium est la supériorité de leurs propriétés de fonderie, en particulier absence de criquabilité, coulabilité élevée, bon pouvoir d'alimentation de la retassure. Seuls ces alliages à silicium supérieur ou égal à 5% se prêtent bien au moulage en coquille, par gravité ou basse pression, qui est le procédé dominant pour les culasses automobiles de grande série.

Pour des fabrications de faible série généralement faites en moulage au sable, telles que les culasses de véhicules à hautes performances ou les pièces travaillant à chaud destinées à l'armement et à l'aéronautique, on utilise aussi parfois des alliages au cuivre du type AlCu5 additionnés d'éléments favorisant la tenue à chaud comme Ni, Co, Ti, V et Zr : on note en particulier dans cette catégorie l'AlCu5NiCoZr et l'AlCu4NiTi. Ces alliages sont très résistants à chaud, en particulier à 300°C où ils surpassent nettement les aluminium silicium mentionnés plus haut, mais souffrent de deux graves faiblesses : leur criquabilité élevée, joint à un mauvais comportement à la retassure, qui les rend très difficiles à couler en coquille en grande série, et également la médiocrité de leurs caractéristiques mécaniques à température ambiante : ils ont en particulier un allongement très faible, qui les rend fragiles et peu performants en fatigue mécanique. Le tableau 1 résume les caractéristiques à température ambiante de ces deux alliages coulés au sable et traitées thermiquement à l'état T7 (Rp0.2 (ou 0.2%TYS) étant la limite d'élasticité en MPa ; Rm (ou UTS) étant la résistance à la rupture en MPa ; et A (ou E) étant l'allongement à la rupture en %):

**Tableau 1**

| Alliage | Rp0.2 (MPa) | Rm (MPa) | A (%) |
|---|---|---|---|
| AlCu4NiTi | Non mesurable | 343 | 0.11 |
| AlCu5NiCoZr | 270 | 295 | 1 |

Il existe aussi un alliage anciennement normalisé par l'Aluminum Association (désignée « AA » par la suite par commodité) sous le numéro 224, qui est du type AlCu5Mn VZr. Il a été déclaré « inactif » par cette association qui l'a retiré depuis des années de son document périodiquement remis à jour « Désignations and Chemical Composition Limits for Aluminum Alloys in the Form of Castings and Ingot ». Cet alliage 224 ne contient pas de magnésium (cet élément entrant dans la catégorie des impuretés, avec un maximum à 0.03% chacune, 0.10% total), et des résultats de caractérisation anciens sur des plaques coulées au sable ont montré les caractéristiques à l'état T7 décrites dans le tableau 2 :

**Tableau 2**

| Alliage | Rp0.2 (MPa) | Rm (MPa) | A (%) |
|---|---|---|---|
| 224 | 280 | 360 | 4.8 |

### Problème posé

Etant donné que, dans les futurs moteurs diesel à rampe commune ou suralimentés à essence, les chambres de combustion des culasses, et en particulier les pontets inter-soupapes, atteindront, voire dépasseront, 300°C, et subiront des pressions plus élevées que dans les générations des moteurs précédents aujourd'hui en service, l'emploi d'alliages aluminium cuivre constitue une solution « en rupture » par rapport aux progrès incrémentaux apportés par l'optimisation des alliages aluminium silicium.

Mais il faut encore trouver un alliage de cette famille qui combine :
- hautes propriétés mécaniques à température ambiante,
- hautes propriétés mécaniques dans le domaine 250 - 300°C,
- et haute résistance au fluage à 300°C, température caractéristique notamment des pontets inter-soupapes, éléments particulièrement sollicités thermo-mécaniquement.

Les alliages AlCu5Mg classiques tels que l'AlCu5MgTi (désigné 204 suivant l'AA), et les A206 et B206 (suivant l'AA), destinés à des pièces travaillant à température ambiante ou modérée ne répondent pas à ces exigences, en particulier à 300°C.

Les alliages AlCu4NiTi et AlCu5NiCoZr (203 suivant l'AA) mentionnés plus haut sont eux trop faibles et fragiles à température ambiante.

L'AlCu5MnVZr (ancien 224 suivant l'AA) destiné aux pièces travaillant à chaud présente une combinaison de propriétés plus intéressante mais manque encore de limite d'élasticité à température ambiante par rapport aux propriétés améliorées recherchées: il donne, à l'état T7, une limite d'élasticité Rp0.2 = 280 MPa, à comparer avec 275 MPa pour l'AlSi7Cu0.5Mg0.3 T7 et 311 MPa pour l'AlSi5Cu3Mg T7 (valeurs mesurées par la demanderesse et publiées respectivement dans les articles « Alliages d'aluminium améliorés pour culasses Diesel » (Hommes et fonderie- février 2008- N° 382) et « Aluminium Casting Alloys for Highly Stressed Diesel Cylinder Heads », (3. internationales Symposium Aluminium + Automobil) ;Düsseldorf ; FRG; 3-4 Feb.1988, pp. 154 - 159, 1988).

On a donc cherché à obtenir un progrès considérable par rapport à l'ancien 224 en termes de limite d'élasticité et de résistance ultime depuis la température ambiante jusqu'à 250 - 300°C. On a aussi cherché à améliorer la résistance au fluage à 300°C de cet ancien alliage.

### Objet de l'invention

L'invention a donc pour objet une pièce moulée à haute résistance mécanique statique à la température ambiante et à chaud et à haute tenue au fluage à chaud, en particulier à 300°C et plus, coulée en alliage d'aluminium de composition chimique suivante, exprimée en pourcentages pondéraux :
Si : 0.02 - 0.50 %, de préférence 0.02 - 0.20 % et plus préférentiellement 0.02 - 0.06%,
Fe : 0.02 - 0.30 %, de préférence 0.02 -0.20 %, plus préférentiellement 0.02 - 0.12 % et mieux 0.02 - 0.06%,
Cu : 3.5 - 4.9 %, de préférence 3.8 - 4.9 % et plus préférentiellement 4.0 - 4.8 %,
Mn : < 0.70 %, de préférence 0.20 - 0.50 %,
Mg : 0.05 - 0.20 %, de préférence 0.07 - 0.20 %, et plus préférentiellement 0.08 - 0.20 % et enfin de façon très préférentielle 0.09 - 0.13%,
Zn : < 0.30 %, de préférence < 0.10 % et plus préférentiellement < 0.03%,
Ni : < 0.30 %, de préférence < 0.10 % et plus préférentiellement < 0.03%,
V : 0.05 - 0.30 %, de préférence 0.08 - 0.25 %, et plus préférentiellement 0.10 - 0.20%,
Zr : 0.05 - 0.25 %, de préférence 0.08 - 0.20 %,
Ti : 0.01 - 0.35 %, de préférence 0.05 - 0.25 % et plus préférentiellement 0.10 - 0.20%, autres éléments au total < 0.15%; et 0.05 % chacun,
reste aluminium.

### Description des figures

La figure 1 représente une grappe de quatre éprouvettes coulées en coquille de la société Rio Tinto Alcan de diamètre ¼" (6.35 mm).
La figure 2 représente des courbes d'analyse enthalpique différentielle pour les alliages AlCu4.7MnVZrTi à teneur en magnésium de 0%, 0.09% et 0.13%.
La figure 3 montre des résultats d'essais de fluage à 300°C sur les alliages AlCu4.7MnVZrTi traités T7 et AlSi7Cu3.5MnVZrTi également traité T7 à teneur en magnésium variable respectivement de 0% à 0.13%.et de 0.1 % à 0.15%.

### Description de l'invention

L'invention repose sur la constatation par la demanderesse qu'il est possible d'apporter de très importantes améliorations aux caractéristiques citées plus haut de l'ancien alliage 224 (suivant l'AA), et de résoudre ainsi le problème posé, ce notamment par l'addition d'une quantité limitée de magnésium.

En effet, l'addition d'une petite quantité de magnésium, de l'ordre de 0.10 à 0.15%, permet d'augmenter de façon considérable la limite d'élasticité et la résistance de l'alliage non seulement à température ambiante mais aussi à chaud, en particulier à 250-300°C et plus. C'est à température ambiante que le gain relatif est le plus important : comme exposé dans les exemples qui suivent et les tableaux 6, 7, 8, la limite d'élasticité passe d'environ 190 MPa sans magnésium à environ 340 MPa avec seulement 0.09% et ensuite à plus de 390 MPa avec 0.13%. Si l'on considère la moyenne des résultats obtenus avec 0.09% et 0.13% de magnésium, les gains observés sur la limite d'élasticité et la résistance à température ambiante sont remarquables : respectivement + 96% et + 29% en termes relatifs.

L'allongement est par contre sensiblement réduit de moitié mais conserve encore un niveau convenable de 6 à 8%.

A température élevée, 250 puis 300°C, les gains apportés par l'ajout de magnésium subsistent même s'ils diminuent. Les gains observés sur la limite d'élasticité et la résistance sont respectivement de 35 et 13% en termes relatifs à 250°C, et de 27 et 8% en termes relatifs à 300°C. Loin de nuire à la stabilité à chaud des phases durcissantes comme on aurait pu l'envisager, l'addition de magnésium reste bénéfique au moins jusqu'à 300°C, et ce d'autant que la perte d'allongement s'estompe à ces températures élevées.

De plus, l'addition de magnésium améliore considérablement la tenue au fluage à chaud, réduisant par approximativement 2 par exemple la déformation observée après 300h à 300°C sous une contrainte de 30 MPa. L'addition de magnésium ne nuit donc pas à la stabilité à chaud, contrairement à la philosophie qui a conduit à la définition des alliages AlCu5NiCoZr (203 suivant l'AA) et AlCu5MnVZr (224 suivant l'AA) classiques qui sont dépourvus de magnésium.

Il est intéressant de situer le niveau moyen de performance de l'alliage suivant l'invention (par souci de simplicité on a attribué la moyenne des caractéristiques des alliages à 0.09% et 0.13% de magnésium à l'alliage désigné « AlCu4.7MnMg_{moy}VZrTi ») comparativement à quelques alliages culasses à base aluminium-silicium. Le tableau 3 résume les caractéristiques mécaniques.

**Tableau 3**

| Alliage / traitement thermique | T° ambiante | | | 250°C | | | 300°C | | |
|---|---|---|---|---|---|---|---|---|---|
| | Rp0.2 | Rm | A% | Rp0.2 | Rm | A% | Rp0.2 | Rm | A% |
| AlCu4.7MnMg_{moy}VZrTi T7 | 369 | 451 | 7.4 | 182 | 226 | 9.8 | 125 | 158 | 14.8 |
| AlSi5Cu3Mg F | 172 | 237 | 2.1 | 107 | 133 | 5.8 | 60 | 86 | 12 |
| AlSi7Mg0.3Ti T7 | 257 | 299 | 9.9 | 55 | 61 | 34.5 | 40 | 43 | 34.5 |
| AlSi7Cu0.5Mg0.3Ti T7 | 275 | 327 | 9.8 | 66 | 73 | 34.5 | 40 | 44 | 34.6 |
| AlSi7Cu3.5Mg0.15 MnVZrTi T7 | 306 | 392 | 5.2 | 101 | 115 | 27 | 60 | 70 | 31 |

En ce qui concerne la tenue au fluage à 300°C, l'alliage selon l'invention traité T7 peut être comparé à l'AlSi7Cu3.5Mg0.15MnVZrTi également traité T7, qui a aussi été mis au point par la demanderesse et est à sa connaissance le plus résistant au fluage de la série d'alliages aluminium silicium considérés dans le tableau précédent. La courbe de la figure 3 montre la très grande supériorité de l'AlCu4.7MnMgVZrTi, qui se déforme sensiblement 4 fois moins dans les mêmes conditions.

Il apparaît ainsi que l'objectif de progrès « en rupture » par rapport aux alliages existants est bien atteint par l'addition de magnésium à une base de type AlCu5MnVZrTi.

Bien que l'addition de magnésium abaisse progressivement la température de brûlure hors équilibre, il reste possible de mettre en solution l'alliage à 525°C ou 528°C comme on le fait par exemple assez classiquement avec les alliages A206 et B206. Un traitement par palier permettra éventuellement de traiter l'alliage à une température finale un peu plus haute mais ce traitement par palier n'est pas indispensable compte tenu des résultats très élevés obtenus avec un traitement isotherme sous la température de brûlure.

La teneur en magnésium peut être augmentée au-delà du domaine déjà expérimenté dans les exemples. Si on recherche uniquement résistance et dureté très élevées, avec une exigence de ductilité réduite, un niveau maximum de 0.38% peut être envisagé, sachant que la température de brûlure en sera abaissée et le traitement thermique devra être adapté. Le minimum pour obtenir un effet durcissant significatif est de l'ordre de 0.05%. Un domaine plus restreint est de 0.07% à 0.30% et le domaine préféré, correspondant aux compromis résistance - ductilité - fluage quantifié dans les exemples tout en ayant une largeur industriellement acceptable est 0.08 - 0.20%, voire de 0.09 à 0.13%.

Pour ce qui concerne les autres éléments constitutifs du type d'alliage suivant l'invention, leurs teneurs sont justifiées par les considérations suivantes :
Silicium : il est généralement néfaste à la ductilité et peut abaisser la température de brûlure. Par contre, il améliore les propriétés de fonderie et en particulier est susceptible, même à faible niveau, de réduire la criquabilité, comme décrit dans l'ASM Handbook, volume 15, édition 2008. Un niveau minimum de 0.02% est nécessaire. Un niveau maximum de 0.50% est pensable pour des pièces solidifiées très rapidement ou ne nécessitant guère d'allongement, mais on préfèrera généralement moins de 0.20%, voire de 0.06%.
Fer : il est néfaste à la ductilité, mais diminue par contre la criquabilité, comme également décrit dans l'ASM Handbook, volume 15, édition 2008. De plus le limiter à un très bas niveau augmente évidemment le coût de la pièce. Un niveau minimum de 0.02% est donc avantageux. Un niveau maximum de 0.30% est pensable pour des pièces solidifiées très rapidement ou ne nécessitant guère d'allongement, mais on préfèrera généralement moins de 0.20% pour des grandes séries automobiles, voire de 0.12% ou même 0.06% pour des pièces extrêmement sollicitées.
Cuivre : il durcit l'alliage, augmentant limite d'élasticité et résistance mais diminuant l'allongement. La fourchette de l'ancien alliage 224 était de 4.5 à 5.5%. L'expérience acquise par la demanderesse avec le B206 indique qu'il est bon de limiter le cuivre à un maximum de 4.9% car au-delà il est très difficile de remettre tout le cuivre en solution. Comme les présents résultats, obtenus avec un cuivre de 4.7 à 4.8%, montrent que la résistance à température ambiante obtenue avec addition de magnésium est très élevée mais que l'allongement est réduit par rapport à l'ancien alliage 224 sans magnésium, il est logique de prévoir la possibilité de réduire le cuivre en dessous de 4.5%, et plus particulièrement jusqu'à 3,5%. La demanderesse a effectué des travaux sur l'alliage B206 pour lesquels elle estime que les résultats qui sont transposables à l'alliage selon l'invention et montrent que qu'un abaissement du cuivre de 5.0% à 4.0% permet de gagner notablement en allongement au prix d'une perte de résistance, mais que celle-ci reste supérieure à 400 MPa. Dans l'optique de certaines culasses, il est même concevable d'accepter une baisse un peu plus importante de la résistance pour privilégier l'allongement et de réduire le cuivre jusqu'à 3.5%. On pourra choisir des sous-domaines entre 3.5% et 4.9% en fonction du compromis de caractéristiques visées pour la pièce spécifique. D'une façon générale, des sous domaines centrés sur 4.3% ou 4.4% tels que 3.8 - 4.9% et mieux 4.0 - 4.8% conduisent à un compromis assez équilibré.
Manganèse: cet élément ne doit pas excéder 0.70% sous peine de risquer de former des phases intermétalliques grossières. Comme il améliore généralement les propriétés mécaniques, particulièrement à chaud, un domaine de 0.20 - 0.50% analogue à celui des alliages du type 206 est préféré.
Zinc: cet élément est une impureté qui, à haute teneur, peut diminuer les propriétés mécaniques et rendre le bain liquide plus oxydable. On peut envisager de tolérer jusqu'à 0.30% dans le but de faciliter l'emploi de métal de recyclage, mais on préfère moins de 0.10% et mieux moins de 0.03% pour des pièces à hautes performances.
Nickel: il contribue en général à la résistance mécanique à chaud mais réduit considérablement l'allongement. Comme la résistance à chaud est assurée dans l'invention par l'addition d'autres éléments, cuivre, magnésium, vanadium et zirconium, le nickel est considéré ici comme une impureté, qu'on limite au maximum à 0.30% dans le but de faciliter l'emploi de métal de recyclage, et de préférence à 0.10% et encore mieux à 0.03% pour des pièces à hautes performances.
Vanadium: Cet élément péritectique améliore en particulier la résistance au fluage à chaud. La demanderesse a observé que, dans une autre base d'alliage contenant du silicium, la résistance au fluage était fortement améliorée entre 0 et 0.05%, puis s'améliorait ensuite plus progressivement de 0.05% à 0.17% et était au-dessus de 0.17% stable à un excellent niveau. Limiter le niveau maximum de vanadium à 0.15% comme dans l'ancien 224 ne paraît donc pas souhaitable. Dans l'alliage suivant l'invention, un niveau de 0.05 à 0.30% est prévu, qui pourra être resserré à des sous-domaines plus étroits de 0.08 - 0.25% et préférentiellement 0.10 - 0.20%.
Zirconium: cet élément péritectique améliore également en particulier la résistance au fluage à chaud, et son effet est additif à celui du vanadium. Une teneur de 0.05 - 0.25% et de préférence 0.08 - 0.20% est retenue.
Titane: cet élément péritectique a deux effets différents : d'une part, il est souvent utilisé comme élément affinant du grain, souvent en combinaison avec un ajout d'alliage mère ou de sel ajoutant du titane et du bore. Cependant, il existe d'autres pratiques d'affinage consistant à n'ajouter que des produits introduisant du titane et du bore, voire même du bore seul, et dans ce dernier cas la présence de titane n'est pas favorable. D'autre part, le titane contribue à la bonne résistance au fluage à chaud, quoi que moins fortement que vanadium et zirconium, comme la demanderesse l'a observé. On a donc retenu une teneur maximum de 0.35%, mais on préférera en général une addition de 0.05 à 0.25% et encore mieux de 0.10 à 0.20%.

Les autres éléments sont à considérer comme des impuretés. Dans le but de faciliter le recyclage, on peut tolérer pour certaines pièces un niveau total maximum de 0.50%, mais de préférence pour les pièces sollicitées on adoptera des maximas de 0.15% au total et 0.05% chacun.

### Exemples

On a élaboré dans un four électrique de 35 kg une série de trois compositions d'alliages décrites dans le tableau 4, tous éléments exprimés en % pondéral.

**Tableau 4**

| Repère | Si | Fe | Cu | Mn | Mg | Ti | V | Zr |
|---|---|---|---|---|---|---|---|---|
| 0 Mg | 0.09 | 0.14 | 4.83 | 0.34 | 0.00 | 0.18 | 0.21 | 0.14 |
| 0.09 Mg | 0.08 | 0.14 | 4.74 | 0.33 | 0.09 | 0.22 | 0.17 | 0.13 |
| 0.13 Mg | 0.09 | 0.14 | 4.81 | 0.33 | 0.13 | 0.20 | 0.17 | 0.13 |

Ces alliages ont été affinés par addition d'AlTi5B (30 ppm de titane ainsi ajouté) et dégazés par un traitement de 10 minutes à l'aide d'un rotor en graphite tournant à 300 tours / minute avec un débit d'argon de 5 litres / minute, le tout sous couverture d'un flux de lavage MgCl₂ 60% - KCl 40%.

On a ensuite coulé des éprouvettes en coquille de diamètre ¼" (6.5 mm)du type de la société Rio Tinto Alcan représentées à la figure 1 destinées aux essais de traction ainsi que des éprouvettes coquille ASTM B108 de diamètre ½" (12.7 mm) destinées à servir d'ébauches aux éprouvettes de fluage de 4 mm de diamètre. La figure 1 représente plus particulièrement une grappe 10 de 4 éprouvettes 11 de la société Rio Tinto Alcan coulées en coquille avec un diamètre du fût ¼" (6.35 mm). Cette grappe 10 reprend, à l'échelle1/2, la conception de l'éprouvette ASTM B108.

On a d'abord déterminé la température de brûlure des différentes compositions en procédant à des analyses enthalpiques différentielles (AED) sur des pastilles usinées dans les éprouvettes coulées. La vitesse de montée en température a été de 20°C/minute. Les courbes d'AED sont représentées à la figure 2. Les températures de brûlure observées correspondant aux pics de fusion dépendent évidemment de la teneur en magnésium comme indiqué dans le tableau 5:

**Tableau 5**

| Teneur en Mg (%) | Température de brûlure (°C) |
|---|---|
| 0 | 542.7 |
| 0.09 | 538.2 |
| 0.13 | 533.9 |

La température de brûlure se décale progressivement vers les températures plus basses quand la teneur en Mg augmente de 0% à 0.09% puis 0.13%.

On a ensuite traité thermiquement ces 3 alliages en leur appliquant une mise en solution comportant un palier préliminaire de 2 h à 495°C puis un palier principal de 12 h à 528°C, suivi d'une trempe à l'eau à 65°C et d'un revenu de 4h à 200°C. On obtient ainsi un alliage à l'état T7.

Les ébauches destinées aux essais de fluage ont subi, préalablement à ce traitement thermique, une compaction isostatique à chaud sous 1000 bar à 485°C pendant 2h afin d'éliminer toute microporosité qui pourrait affecter sérieusement les essais compte tenu du faible diamètre de l'éprouvette.

Les caractéristiques mécaniques statiques ont été mesurées à température ambiante et à 250°C et 300°C. Dans ces deux derniers cas, les éprouvettes ont été préchauffées pendant 100 h à la température considérée avant d'être tractionnées.

Les résultats figurent dans les tableaux 6, 7 et 8 :

**Tableau 6 : caractéristiques mécaniques à température ambiante**

| Alliage | Rp0.2 | Rm | A |
|---|---|---|---|
| Mg (%) | MPa | MPa | % |
| 0 | 187.8 | 349.3 | 15.3 |
| 0.09 | 344.5 | 435.0 | 8.2 |
| 0.13 | 393.4 | 466.4 | 6.6 |

**Tableau 7 : caractéristiques mécaniques à 250°C**

| Alliage | Rp0.2 | Rm | A |
|---|---|---|---|
| Mg (%) | MPa | MPa | % |
| 0 | 134.7 | 199.5 | 10.7 |
| 0.09 | 172.2 | 223.7 | 7.3 |
| 0.13 | 191.4 | 228.8 | 12.2 |

**Tableau 8 : caractéristiques mécaniques à 300°C**

| Alliage | Rp0.2 | Rm | A |
|---|---|---|---|
| Mg (%) | MPa | MPa | % |
| 0 | 98.3 | 147.1 | 14.5 |
| 0.09 | 130.2 | 167.2 | 11.2 |
| 0.13 | 120.0 | 149.4 | 18.3 |

On a réalisé des essais de fluage à 300°C dans les conditions suivantes :
Les éprouvettes de diamètre 4 mm dans la zone utile, usinées dans les ébauches de diamètre 12.7 mm, ont d'abord été préchauffées 100 h à 300°C dans un four séparé, puis placées sur la machine de fluage et stabilisées à nouveau ½ h à 300°C avant de les mettre sous une charge constante de 30 MPa. La déformation en % est alors enregistrée continûment pendant une durée de 300 h à 300°C. Le critère principal utilisé pour l'interprétation des essais est la déformation obtenue après 300 h.

Le tableau 9 résume les résultats :

**Tableau 9: Fluage à 300°C sous 30 MPa**

| Teneur en magnésium (%) | Déformation (en %) après 300h |
|---|---|
| 0 | 0.26 |
| 0.09 | 0.13 |
| 0.13 | 0.14 |

Ces résultats sont reportés dans la figure 3 où apparaissent également à titre de référence les résultats obtenus par la demanderesse avec une série d'alliages de type AlSi7Cu3.5MnVZrTI à différentes teneur en Mg.

Une pièce peut alors être moulée à partir de l'alliage avantageux définit ci-dessus, cette pièce pouvant notamment être une culasse ou un insert d'une culasse ou d'une autre pièce nécessitant une haute résistance mécanique statique à la température ambiante et à chaud et une haute tenue au fluage à chaud, en particulier à 300°C.

La pièce est avantageusement traitée T7, même si un traitement T6 est également envisageable.

Aussi, récemment, un nouveau procédé de fonderie nommé « Moulage par Ablation » a été introduit en Amérique du Nord. Ce procédé a été décrit dans l'article « Ablation Casting » de J.Grassi, J.Campbell, M.Hartlieb et F. Major présenté au TMS 2008. Ce procédé consiste à couler d'abord la pièce dans un moule de sable + liant assez isolant, puis lorsqu'elle a atteint au moins localement une fraction solide suffisante, à arroser le moule avec un (ou plusieurs) jet d'eau qui dissout instantanément le liant du sable et provoque l'effondrement du moule. La pièce en cours de solidification est alors directement exposée à l'impact de l'eau qui en extrait les calories très rapidement (de façon analogue à celle observée par exemple en coulée continue verticale de billettes d'aluminium). Ceci conduit à une solidification très rapide de l'alliage et à l'obtention de structures fines ayant des caractéristiques mécaniques élevées, égales ou même supérieures à celles obtenues en coulée en coquille avec un moule métallique.

Le moulage par ablation convient particulièrement au moulage des alliages à criquabilité élevée. Initialement, il s'agit de moulage sable qui contrarie fort peu le retrait, et ensuite après ablation du moule la fin de la solidification s'effectue sans moule rigide du tout. En plus d'assurer une vitesse de solidification élevée, le procédé conduit aussi à des gradients de température élevés car l'aspersion est généralement progressive, commençant sur certaines zones choisies et avançant vers les points de fin de solidification où il est possible d'attacher les masselottes. Ceci favorise avantageusement aussi l'utilisation d'alliages à faible capacité d'alimentation de la retassure, tel que les alliages aluminium cuivre, dont l'alliage selon l'invention.

Aussi, l'invention a également pour objet un procédé pour mouler une pièce à partir de l'alliage selon l'invention, notamment un insert ou une culasse, comprenant les étapes consistant à :
- fournir un moule formé à partir d'un agrégat et d'un liant hydrosoluble ;
- couler l'alliage dans le moule ;
- projeter de l'eau sur le moule de manière à désagréger le moule et à refroidir l'insert ou la culasse pour accélérer la solidification de l'alliage.

La mise en oeuvre de ce procédé permet avantageusement la production en grande série de pièces moulées avec l'alliage selon l'invention ayant des propriétés mécaniques à chaud bien plus élevées que les alliages aluminium silicium.

Les perspectives d'emploi d'alliages aluminium cuivre à haute résistance à chaud ne sont cependant pas restreintes au procédé par ablation : il existe d'autres voies dont le moulage au sable classique, éventuellement combiné à des refroidisseurs métalliques, et le moulage en moule métallique coquille, éventuellement avec des modifications de tracé des pièces permettant d'accepter les moins bonnes propriétés de fonderie de cette famille d'alliages.

## Revendications

1. Pièce moulée à haute résistance mécanique statique à la température ambiante et à chaud et à haute tenue au fluage à chaud, en particulier à 300°C et plus, coulée en alliage d'aluminium de composition chimique suivante, exprimée en pourcentages pondéraux :
Si : 0.02 - 0.50%
Fe : 0.02 - 0.30%
Cu : 3.5 - 4.9%
Mn : < 0.70%
Mg : 0.05 - 0.20%
Zn : < 0.30%
Ni : < 0.30%
V : 0.05 - 0.30%
Zr : 0.05 - 0.25%
Ti:0.01 - 0.35%
autres éléments au total < 0.15%, et inférieur à 0.05% chacun
reste aluminium.

2. Pièce moulée selon la revendication 1 **caractérisée en ce que** la teneur en magnésium est comprise entre 0.07 - 0.20%.

3. Pièce moulée selon l'une des revendications 1 à 2 **caractérisée en ce que** la teneur en magnésium est comprise entre 0.08 - 0.20% et de préférence entre 0.09 - 0.13%.

4. Pièce moulée selon l'une des revendications 1 à 3 **caractérisée en ce que** la teneur en cuivre est comprise entre 3.8 - 4.9% et de préférence entre 4.0 - 4.8%.

5. Pièce moulée selon l'une des revendications précédentes **caractérisée en ce que** la teneur en vanadium est comprise entre 0.08 - 0.25% et de préférence entre 0.10 - 0.20%.

6. Pièce moulée selon l'une des revendications précédentes **caractérisée en ce que** la teneur en zirconium est comprise entre 0.08 - 0.20%.

7. Pièce moulée selon l'une des revendications précédentes **caractérisée en ce que** la teneur en titane est comprise entre 0.05 - 0.25% et de préférence entre 0.10 - 0.20%.

8. Pièce moulée selon l'une des revendications précédentes **caractérisée en ce que** la teneur en silicium est comprise entre 0.02 - 0.20% et de préférence entre 0.02 - 0.06%.

9. Pièce moulée selon l'une des revendications précédentes **caractérisée en ce que** la teneur en fer est comprise entre 0.02 - 0.20%, de préférence entre 0.02 - 0.12% et plus préférentiellement entre 0.02 - 0.06%.

10. Pièce moulée selon l'une des revendications précédentes **caractérisée en ce que** la teneur en manganèse est comprise entre 0.20 - 0.50%.

11. Pièce moulée selon l'une des revendications précédentes **caractérisée en ce que** la teneur en zinc est inférieure à 0.10% et de préférence inférieure à 0.03%.

12. Pièce moulée selon l'une des revendications précédentes **caractérisée en ce que** la teneur en nickel est inférieure à 0.10% et de préférence inférieure à 0.03%.

13. Pièce moulée selon l'une des revendications précédentes ayant subi un traitement thermique du type T7 ou T6.

14. Insert comprenant une pièce moulée selon l'une des revendications 1 à 13.

15. Insert selon la revendication 14, **caractérisé en ce que** ledit insert est essentiellement constitué par la pièce moulée.

16. Culasse comprenant une pièce moulée selon l'une des revendications 1 à 13 ou un insert selon l'une quelconque des revendications 14 et 15.

17. Procédé pour mouler un insert selon l'une quelconque des revendications 14 et 15 ou une culasse selon la revendication 16, comprenant les étapes consistant à :
- fournir un moule formé à partir d'un agrégat et d'un liant hydrosoluble ;
- couler l'alliage dans le moule ;
- projeter de l'eau sur le moule de manière à désagréger le moule et à refroidir l'insert ou la culasse.

## Patentansprüche

1. Formteil mit hoher statischer mechanischer Festigkeit bei Raumtemperatur und im warmen Zustand und mit hoher Beständigkeit gegen Warmfließen, insbesondere bei 300°C oder mehr, gegossen aus einer Aluminiumlegierung mit folgender chemischer Zusammensetzung, ausgedrückt in Gewichtsprozent:
Si: 0.02 - 0.50%
Fe: 0.02 - 0.30%
Cu: 3.5 - 4.9%
Mn: < 0.70%
Mg: 0.05 - 0.20%
Zn: < 0.30%
Ni: < 0.30%
V: 0.05 - 0.30%
Zr: 0.05 - 0.25%
Ti: 0.01 - 0.35%
weitere Elemente insgesamt < 0,15% und jeweils weniger als 0.05%,
Rest Aluminium.

2. Formteil nach Anspruch 1, **dadurch gekennzeichnet, dass** der Magnesiumgehalt 0.07 - 0.20% beträgt.

3. Formteil nach einem der Ansprüche 1 bis 2, **dadurch gekennzeichnet, dass** der Magnesiumgehalt 0.08 - 0.20% und bevorzugt 0.09 - 0.13% beträgt.

4. Formteil nach einem der Ansprüche 1 bis 3, **dadurch gekennzeichnet, dass** der Kupfergehalt 3.8 - 4.9% und bevorzugt 4.0 - 4.8% beträgt.

5. Formteil nach einem der vorhergehenden Ansprüche, **dadurch gekennzeichnet, dass** der Vanadiumgehalt 0.08 - 0.25% und bevorzugt 0.10 - 0.20% beträgt.

6. Formteil nach einem der vorhergehenden Ansprüche, **dadurch gekennzeichnet, dass** der Zirkoniumgehalt 0.08 - 0.20% beträgt.

7. Formteil nach einem der vorhergehenden Ansprüche, **dadurch gekennzeichnet, dass** der Titangehalt 0.05 - 0.25% und bevorzugt 0.10 - 0.20% beträgt.

8. Formteil nach einem der vorhergehenden Ansprüche, **dadurch gekennzeichnet, dass** der Siliziumgehalt 0.02 - 0.20% und bevorzugt 0.02 - 0.06% beträgt.

9. Formteil nach einem der vorhergehenden Ansprüche, **dadurch gekennzeichnet, dass** der Eisengehalt 0.02 - 0.20%, bevorzugt 0.02 - 0.12% und besonders bevorzugt 0.02 - 0.06% beträgt.

10. Formteil nach einem der vorhergehenden Ansprüche, **dadurch gekennzeichnet, dass** der Mangangehalt 0.20 - 0.50% beträgt.

11. Formteil nach einem der vorhergehenden Ansprüche, **dadurch gekennzeichnet, dass** der Zinkgehalt weniger als 0.10% und bevorzugt weniger als 0.03% beträgt.

12. Formteil nach einem der vorhergehenden Ansprüche, **dadurch gekennzeichnet, dass** der Nickelgehalt weniger als 0.10% und bevorzugt weniger als 0.03% beträgt.

13. Formteil nach einem der vorhergehenden Ansprüche, welches einer Wärmebehandlung vom Typ T7 oder T6 unterzogen wurde.

14. Einsatz umfassend ein Formteil nach einem der Ansprüche 1 bis 13.

15. Einsatz nach Anspruch 14, **dadurch gekennzeichnet, dass** der Einsatz im Wesentlichen aus dem Formteil besteht.

16. Zylinderkopf umfassend ein Formteil nach einem der Ansprüche 1 bis 13 oder einen Einsatz nach irgendeinem der Ansprüche 14 und 15.

17. Verfahren zum Formen eines Einsatzes nach irgendeinem der Ansprüche 14 und 15 oder eines Zylinderkopfes nach Anspruch 16, welches folgende Schritte aufweist:
- Bereitstellen einer aus einem Zuschlagstoff und einem wasserlöslichen Bindemittel hergestellten Gussform;
- Eingießen der Legierung in die Form;
- Aufspritzen von Wasser auf die Form, um die Form zu zerlegen und den Einsatz bzw. den Zylinderkopf zu kühlen.

## Claims

1. Cast part with high static mechanical strength at ambient and hot temperatures and high creep strength at high temperature, especially at 300° C and above, cast in aluminum alloy with the following chemical composition, expressed as percentages by weight:
Si: 0.02 - 0.50%
Fe: 0.02 - 0.30%
Cu: 3.5 - 4.9%
Mn: < 0.70%
Mg: 0.05 - 0.20%
Zn: < 0.30%
Ni: < 0.30%
V: 0.05 - 0.30%
Zr: 0.05 - 0.25%
Ti: 0.01 - 0.35%
other elements in total < 0.15%; and less than 0.05% each,
the remainder being aluminum;

2. Cast part according to claim 1, **characterized in that** the magnesium content of the alloy is between 0.07 and 0.20%.

3. Cast part according to either of claims 1 or 2 **characterized in that** the magnesium content lies between 0.08 and 0.20% and preferably between 0.09 and 0.13%.

4. Cast part according to one of claims 1 to 3 **characterized in that** the copper content lies between 3.8 and 4.9% and preferably between 4.0 and 4.8%.

5. Cast part according to any of the previous claims **characterized in that** the vanadium content is between 0.08 - 0.25% and preferably between 0.10 - 0.20%.

6. Cast part according to any of the previous claims **characterized in that** the zirconium content lies between 0.08 and 0.20%.

7. Cast part according to any of the previous claims **characterized in that** the titanium content lies between 0.05 and 0.25% and preferably between 0.10 and 0.20%.

8. Cast part according to any of the previous claims **characterized in that** the silicon content lies between 0.02 and 0.20% and preferably between 0.02 and 0.06%.

9. Cast part according to any of the previous claims **characterized in that** the iron content lies between 0.02 and 0.20%, preferably between 0.02 and 0.12% and more preferably between 0.02 and 0.06%.

10. Cast part according to any of the previous claims **characterized in that** the manganese content lies between 0.20 and 0.50%.

11. Cast part according to any of the previous claims **characterized in that** the zinc content is less than 0.10% and preferably less than 0.03%.

12. Cast part according to any of the previous claims **characterized in that** the nickel content is less than 0.10% and preferably less than 0.03%.

13. Cast part according to any of the previous claims having undergone T7 or T6 type heat treatment.

14. Insert comprising a cast part according to any of claims 1 to 13.

15. Insert according to claim 14, **characterized in that** said insert is essentially made up of the cast part.

16. Cylinder head comprising a cast part according to any of claims 1 to 13 or an insert according to any of claims 14 and 15.

17. Method for casting an insert according to any of claims 14 to 15 or a cylinder head according to claim 16, comprising stages of:
- providing a mold formed from an aggregate and a water-soluble binder;
- casting the alloy in the mold;
- spraying water on the mold so as to break up the mold and cool the insert or cylinder head.
